# EUROPÄISCHE PATENTSCHRIFT

(11) **EP 0 740 313 B1**
(45) Veröffentlichungstag und Bekanntmachung des Hinweises auf die Patenterteilung: **05.09.2001**
(21) Anmeldenummer: 96106297.3
(22) Anmeldetag: 22.04.1996
(51) Int. Cl.: H01F 1/147, H01H 50/16

(54) **Verwendung einer weichmagnetischen Nickel-Eisen-Legierung mit hoher Sättigungsinduktion und Vickershärte für Relaisteile**
Use of a magnetically soft nickel-iron alloy with high saturation induction and Vickers-hardness for relay components
Utilisation d'un alliage nickel-fer magnétiquement doux à grande induction de saturation et dureté Vickers pour des composants de relais

(30) Priorität: 26.04.1995 DE 19515257
(43) Veröffentlichungstag der Anmeldung: 30.10.1996
(73) Patentinhaber: Vacuumschmelze GmbH, 63450 Hanau (DE)
(72) Erfinder: Behnke, Wernfried, Dipl.-Ing., 63517 Rodenbach (DE)
(74) Vertreter: Neunert, Peter Andreas

(56) Entgegenhaltungen:
- EP-A- 0 489 932
- DE-A- 2 225 020
- DE-A- 3 012 673
- PATENT ABSTRACTS OF JAPAN vol. 011, no. 139 (C-420), 7.Mai 1987 & JP-A-61 276946 (TOSHIBA CORP), 6.Dezember 1986,
- C.HECK: "Magnetische Werkstoffe" 1967 , A HUTIG VERLAG GMBH , HEIDELBERG DE XP002008943 * Seite 343 * * Seite 344 * * Seite 346 - Seite 347 * * Seite 374 *

## Beschreibung

Die Erfindung betrifft die Verwendung einer weichmagnetischen, durch Wärmebehandlung aushärtbaren Nickel-Eisen-Legierung mit Zusätzen aus einem oder mehrerer der Elemente Titan und Niob, die übliche Desoxidationszusätze und normale Schmelzverunreinigungen enthalten kann, für Relaisteile.

Aus dem Buch "Weichmagnetische Werkstoffe", 3. Aufl. 1977, S. 124, 126, 200 bis 205 sowie S. 288 ist es bekannt, hochnikkelhaltige Legierungen, wie beispielsweise RECOVAC 100, (S. 288) für Relaisteile einzusetzen. Diese zeichnen sich durch eine besonders hohe Permeab lität aus, so daß sie für empfindliche Relais gut geeignet sind. Aber auch Legierungen mit geringerem Nickelanteil im Bereich von 45 bis 50 % werden für diesen Zweck eingesetzt, wie auf Seite 126 der angegebenen Literaturstelle bei PERMENORM 5000 H3 hervorgeht. Dieser Werkstoff besitzt eine relativ hohe Sättigung, so daß mit wenig elektrischer Energie hohe Kräfte zum Schalten des Relais aufgebracht werden können.

Weiterhin verwendet man auch Nickel-Eisen-Legierungen mit einem Nickelgehalt zwischen 35 und 40 % Nickel für solche Relaisteile, bei den die magnetischen Eigenschaften weniger eine Rolle spielen, als die Verarbeitbarkeit des Materials.

Bei hochnickelhaltigen Legierungen zur Anwendung für Magnetköpfe ist es zur Erzielung einer hohen Permeabilität bei gleichzeitig hoher Härte zur Verminderung des Verschleißes des Magnetkopfes aus DE 22 12 062 bekannt, der Legierung u.a. Titan und Niob zuzusetzen. Bei langsamer Abkühlung der geschmolzenen Legierung im Ofen oder einer zusätzlichen Anlaßbehandlung erreicht damit eine Aushärtung des Materials durch Ausscheidung von Nickel-Verbindungen mit Titan oder Niob, so daß sich bei hoher Permeabilität auch eine hohe Härte des Materials ergibt. Diese hohe Härte ist für Relaisteile nur dann von besonderer Bedeutung, wenn eine hohe Lebensdauer des Relais gewährleistet sein muß. Man kann dann darauf verzichten, die Oberflächen der Relaisteile, die beim Schalten des Relais zusammenschlagen, mit einer verschleißfesten Schicht zu versehen, wie es erforderlich ist, wenn hohe Schaltzahlen erreicht werden sollen. Die Vermeidung dieser zusätzlichen Schicht bringt Vorteile hinsichtlich der Herstellungskosten, aber auch hinsichtlich der magnetischen Eigenschaften, da es sich hier in den meisten Fällen wohl um nichtmagnetische Schichten handelt.

Bei austenitischen Eisen-Nickel-Legierungen nach DE 30 12 673 ist es ebenfalls bekannt, unter anderem Titan oder Niob zuzusetzen, um so eine Härtung durch Wärmebehandlung zu erreichen. Hier werden niedrige Nickelgehalte zwischen 33 und 45 % mit höheren Anteilen der Zusätze zur Aushärtung im Bereich von 4 bis 10 % so kombiniert, daß nach der Aushärtung der Nickelanteil unter 30 % liegt. Hierdurch erreicht mann, daß das Gefüge der fertigen Legierung unmagnetisch ist.

Des weiteren ist aus der JP-A-61 6276946 (Patent Abstracts of Japan, Vol. 011, No. 139 (C-420), 07. Mai 1987) die Verwendung weichmagnetischer Nickel-Eisen-Legierungen mit 55 bis 90 Gew.% Nickel für Reed-Relaisteile bekannt. Die dort beschriebenen Legierungen sind hinsichtlich ihrer Glasdichtungseigenschaften und ihrer thermischen Expansionskoeffizienten optimiert.

Ferner sind aus dem Buch von C. Heck: "Magnetische Werkstoffe" 1967, A. Hüttig-Verlag, Heidelberg, S. 343, 344, 346, 347 und 374 Eisen-Nickel-Legierungen bekannt mit Nickelgehalten von beispielsweise 36 oder 50 Gew.%. Die dort beschriebenen Nickel-Legierungen weisen Sättigungsflußdichten von 1,3 bzw. 1,55 Tesla und Vickershärten von zwischen 130 und 180HV auf.

Aufgabe der vorliegenden Erfindung ist es daher ausgehend von diesem Stand der Technik, ein Legierungsbereich innerhalb des Nickel-Eisen-Legierungssystems mit den Hauptelementen Nickel und Eisen anzugeben, der eine höchstmögliche Permeabilität und eine höchstmögliche Sättigungsmagnetisierung bei gleichzeitiger hoher Vickershärte aufweist.

Des weiteren ist es Aufgabe der vorliegenden Erfindung, das vorbekannte Nickel-Eisen-Legierungssystem dahingehend zu optimieren, daß Legierungen entstehen, die einen relativ hohen spezifischen Widerstand aufweisen.

Erfindungsgemäß wird diese Aufgabe durch die Verwendung einer weichmagnetischen, durch Wärmebehandlung aushärtbaren Nickel-Eisen-Legierungzusätzen aus einem oder mehreren der Elemente Titan und Niob, die übliche Desoxidationszusätze und normale Schmelzverunreinigungen erhalten kann, für Relaisteile gelöst, welche dadurch gekennzeichnet ist, daß sie zur Erzielung einer Sättigungsinduktion über 1,0 Tesla bei gleichzeitig hoher Vickershärte über 190 HV eine Legierung mit in Gew.%:
- 45 bis 50,6 % Nickel
- 0,7 bis 3 % Titan
- 0 bis 3 % Niob
- Rest Eisen
- mit der Maßgabe, daß der Anteil von Titan + Niob zusammen größer als 1 % ist.

Durch eine solche Legierung können Relaisteile für Relais mit sehr hoher Lebensdauer angegeben werden, die durch ihre hohe Maximalinduktion relativ hohe Kräfte bei niedriger Regung erzeugen und ohne verschleißfeste Beschichtung der mechanisch beanspruchten Oberflächen auskommen.

Als Ausführungsbeispiel wurden unterschiedliche Legierungen folgendermaßen verarbeitet:
1. Heißwalzen zu Achtkantstäben mit 40 mm Ø bei einer Heißwalztemperatur von 1180 bis 1200°C
2. Schälen der erhaltenen Stäbe zu einem runden Ø von 35 mm
3. Wärmebehandlung 5 h bei 1000°C im Vakuumofen, anschließend Abschrecken im Wasser
4. Ziehen der Stäbe auf einen runden Ø von erst 24 und dann 19,5 mm.

Die Meßproben wurden bei 19,5 mm in walzhartem Zustand bei einer Schlußverformung von etwa 70 % entnommen. Die Messung der magnetischen Eigenschaften, wie Koerzitivfeldstärke, Permeabilitäts- und Induktionswerte erfolgte an Massivringen, die Messung der mechanischen Eigenschaften einschließlich der Härte an Proportionalstäben aus dem gezogenen Material. Bevor die magnetischen Eigenschaften gemessen wurden, sind die Massivringe einer Glühbehandlung bei einer Temperatur von 1150 °C über 4 h unterworfen und dann mit normaler Ofenabkühlung abgekühlt worden. Anschließend erfolgte eine Anlaßbehandlung zur Aushärtung bei 650 °C mit rascher Abkühlung in einer Kühlfalle. In der nachstehend aufgeführten Tabelle 1 sind die Zusammensetzungen der Probelegierungen entsprechend der Chargen-Nr. 81/8476 bis 84/8529 aufgeführt.

Die Tabelle 2 zeigt für die gleichen Chargen-Nr. die gemessene Koerzitivfeldstärke Hc und die dazugehörige Vickershärte HV nach der Hochglühung sowie nach der zusätzlichen Anlaßbehandlung abhängig vom Anteil an Titan und Niob. Man sieht, daß zur Erzielung einer Vickershärte von über 150 Titan vorhanden sein muß, bei niedrigen Titangehalten jedoch ein höherer Anteil an Niob unerläßlich ist. Für optimierte Legierungen mit 46 bis 46,5 % Nickel, 1,45 bis 1,8 % Titan, 0 bis 1 % Niob, 0,45 bis 0,5 % Mangan, 0,25 bis 0,45 % Si, Rest Eisen, ergaben sich folgende Meßwerte nach der Schlußglühung:
- Permeabilität *µ*ₘₐₓ: = 25.000 - 30.000
- Koerzitivfeldstärke Hc: = 0,10 - 0,15 A/cm
- Sättigungsinduktion B_{S}: = 1,35 T
- Remanenzverhältnis B_{R}/ B_{S}: = 0,40
- Curietemperatur Tc: = 350 °C
- spez. elektr. Widerstand: = 0,7 Ω * mm²/mm
- Härte HV: = 220 - 280
- Zugfestigkeit Rm: = 600 - 700 N/mm² .

**Tabelle 1**

| *Chargen-Nr.* | *Ni* | *Mn* | *Si* | *Ti* | *Nb* | *Fe* |
|---|---|---|---|---|---|---|
| 1 kg - Schmelzen: | | | | | | |
| 81/8476 | 50,1 | 0,46 | 0,21 | 0,73 | - | 48,4 |
| 81/8478 | 49,6 | 0,37 | 0,19 | 1,82 | - | 47,8 |
| 81/8479 | 50,6 | 0,06 | 0,20 | 2,54 | - | 46,4 |
| 81/8480 | 50,2 | 0,18 | 0,20 | 3,79 | - | 45,7 |
| 81/8486 | 49,8 | 0,29 | 0,20 | - | 0,88 | 48,2 |
| 81/8484 | 49,7 | 0,32 | 0,21 | - | 1,84 | 47,5 |
| 81/8487 | 49,6 | 0,31 | 0,21 | - | 2,88 | 45,8 |
| 81/8481 | 50,3 | 0,19 | 0,22 | 0,72 | 1,77 | 46,6 |
| 81/8626 | 49,9 | 0,61 | 0,21 | 2,10 | 1,00 | 46,2 |
| 81/8630 | 50,2 | 0,63 | 0,19 | 3,15 | 2,00 | 43,8 |

| 60 kg - Schmelzen: | | | | | | |
|---|---|---|---|---|---|---|
| 84/8530 | 49,2 | 0,50 | 0,25 | 2,80 | - | 47,0 |
| 84/8565 | 50,1 | 0,53 | 0,22 | 1,28 | 1,79 | 46,0 |
| 84/8529 | 49,5 | 0,40 | 0,20 | 2,60 | 1,80 | 45,6 |

**Tabelle 2**

| *4h 1150°C*, *OK 4h 1150°C, OK +4h 650°C* | | | | | | |
|---|---|---|---|---|---|---|
| *Chargen-Nr.* | Ti | *Nb* | *Hc(A/cm)* | *HV1* | *Hc(A/cm)* | *HV1* |
| 1 kg - Schmelzen: | | | | | | |
| 81/8476 | 0,73 | - | 0,030 | 120 | 0,032 | 120 |
| 81/478 | 1,82 | - | 0,047 | 128 | 0,069 | 251 |
| 81/8479 | 2,54 | - | 0,300 | 190 | 0,530 | 289 |
| 81/8480 | 3,79 | - | 4,700 | 290 | 4,790 | 378 |
| 81/8486 | - | 0,88 | 0,032 | 118 | 0,036 | 130 |
| 81/8484 | - | 1,84 | 0,045 | 130 | 0,050 | 130 |
| 81/8487 | - | 2,88 | 0,042 | 135 | 0,047 | 140 |
| 81/8481 | 0,72 | 1,77 | 0,060 | 135 | 0,065 | 159 |
| 81/8626 | 2,10 | 1,00 | 0,230 | 350 | 0,300 | 370 |
| 81/8630 | 3,15 | 2,00 | 5,400 | 359 | 7,300 | 380 |

| 60 kg - Schmelzen: | | | | | | |
|---|---|---|---|---|---|---|
| 84/8530 | 2,80 | - | 3,100 | 240 | 4,350 | 356 |
| 84/8565 | 1,28 | 1,79 | 0,090 | 161 | 0,086 | 270 |
| 84/8529 | 2,60 | 1,80 | 4,400 | 375 | 5,850 | 395 |

Besonders vorteilhafte Legierungen mit optimalen magnetischen Eigenschaften (höchstmögliche Permeabilität und höchstmögliche Sättigungsmagnetisierung) werden erhalten, wenn der Ti-Gehalt 1 bis 2 Gew.-% beträgt und der Legierungsgehalt an Ni so gewählt wird, daß nach der Bildung der Phase Ni3Ti der Ni-Gehalt der Matrix 47,5 Gew.-% beträgt. Bei gegebenem Ti-Gehalt läßt sich für diese Fälle der Ni-Gehalt berechnen nach:$\text{Ni(Gesamt)= (47,5 •} \frac{\text{(100-Ni(Ni3Ti)-Ti(Ni3Ti))}}{\text{100}} \text{+ Ni(Ni3Ti)) ± 1 Gew%}$ wobei
- Ni(Ni3Ti): Nickel in der Phase Ni3Ti (in Gew.-%),
- Ti(Ni3Ti): Titan in der Phase Ni3Ti (in Gew.-%) = Ti-Gehalt der Legierung und
- Ni(Gesamt): Gesamtgehalt der Legierung an Ni, d. h. Ni in der Ni3Ti-Phase plus Ni in der Matrix (in Gew.-%) bedeuten.

Wenn die dynamischen Eigenschaften in Bezug auf die Anwendung eher im Vordergrund stehen, wird eine Legierungsvariante mit niedrigerem Ni-Gehalt der Matrix von 45,5 Gew.-% bevorzugt. Diese Variante führt bei geringen Abstrichen bezüglich (statischer) Permeabilität, Sättigungsmagnetisierung und Curietemperatur zu einem höheren spezifischen Widerstand: Für den Gesamtgehalt an Ni muß in diesem Fall gelten:$\text{Ni(Gesamt)= (45,5 •} \frac{\text{(100-Ni(Ni3Ti)-Ti(Ni3Ti))}}{\text{100}} \text{+ Ni(Ni3Ti)) ± 1 Gew% .}$

## Patentansprüche

1. Verwendung einer weichmagnetischen , durch Wärmebehandlung aushärtbaren Nickel-Eisen-Legierung mit Zusätzen aus einem oder mehrerer der Elemente Titan und Niob, die übliche Desoxidationszusätze und normale Schmelzverunreinigungen enthalten kann, für Relaisteile,
**dadurch gekennzeichnet**, daß zur Erzielung einer Sättigungsinduktion über 1,0 Tesla bei gleichzeitig hoher Vickershärte über 190 HV eine Legierung mit in Gew.%:
- 45 bis 50,6 % Nickel,
- 0,7 bis 3 % Titan,
- 0 bis 3 % Niob,
- Rest Eisen,
- mit der Maßgabe verwendet wird, daß der Anteil von Titan + Niob zusammen größer als 1 % ist.

2. Verwendung einer Legierung nach Anspruch 1,
**dadurch gekennzeichnet**, daß die Legierung folgender Zusammensetzung genügt:
- 46 bis 46,5 % Nickel,
- 1,45 bis 1,8 % Titan,
- 0 bis 1 % Niob,
- 0,45 bis 0,5 % Mangan,
- 0,20 bis 0,45 % Silizium,
- Rest Eisen.

3. Verwendung einer Legierung nach Anspruch 1,
**gekennzeichnet durch** einen Titan-Gehalt von 1,5 bis 2 Gew.% und einem Gesamtgehalt an Nickel gemäß der Formel$\text{Ni (Gesamt) = (47,5•} \frac{\text{(100-} \text{Ni} \text{(} \text{Ni} \text{3} \text{Ti} \text{)} \text{-Ti} \text{(} \text{Ni} \text{3} \text{Ti} \text{))}}{\text{100}} \text{+ Ni(Ni3Ti))±1 Gew.%}$ wobei
- Ni(Ni3Ti):Nickel in der Phase Ni3Ti (in Gew.%),
- Ti(Ni3Ti): Titan in der Phase Ni3Ti (in Gew.%) = Titan-Gehalt der Legierung und.
- Ni(Gesamt): Gesamtgehalt der Legierung an Nickel, d.h. Nikkel in der Ni3Ti-Phase + Ni in der Matrix (in Gew.%) bedeuten.

4. Verwendung einer Legierung nach Anspruch 1,
**gekennzeichnet durch** einen Titan-Gehalt von 1,5 bis 2 Gew.% und einem Gesamtgehalt an Nickel gemäß der Formel$\text{Ni (Gesamt) = (45,5•} \frac{\text{(100-} \text{Ni} \text{(} \text{NiTi} \text{)-} \text{Ti} \text{(} \text{Ni} \text{3} \text{Ti} \text{))}}{\text{100}} \text{+Ni (Ni3Ti))±1 Gew.%}$ wobei
- Ni(Ni3Ti): Nickel in der Phase Ni3Ti (in Gew.%),
- Ti(Ni3Ti): Titan in der Phase Ni3Ti (in Gew.%) = Titan-Gehalt der Legierung und
- Nickel (Gesamt): Gesamtgehalt der Legierung an Nickel, d.h. Nickel in der Ni3Ti-Phase + Nickel in der Matrix (in Gew.%) bedeuten.

5. Verwendung einer Legierung nach Anspruch 1, 3 oder 4,
**dadurch gekennzeichnet**, daß die Legierung als Desoxidationszusätze 0,1 bis 2 % Mangan und 0,1 bis 2 % Silizium enthält.

6. Verwendung einer Legierung nach einem der vorhergehenden Ansprüche,
**dadurch gekennzeichnet**, daß die Legierung nach dem Schmelzen einer Schlußglühung bei 1000 bis 1200°C sowie einer Anlaßbehandlung bei 600 bis 750°C zur Ausscheidung der intermetallischen Gammaphase ausgesetzt wird.

## Claims

1. Use of a soft-magnetic nickel-iron alloy, with additives of one or both of the elements titanium and niobium, which can be hardened by heat treatment and which can contain the usual deoxidation additives and normal smelting impurities, for relay parts, **characterised in that** in order to achieve a saturation induction of over 1.0 Tesla at the same time as a high Vickers hardness number of over 190 HV, an alloy will be used having, in % by weight:
- from 45 to 50.6% nickel,
- from 0.7 to 3% titanium
- remainder iron,
- with the proviso that the combined titanium + niobium content is greater than 1%.

2. Use of an alloy according to Claim 1, **characterised in that** the alloy complies with the following composition:
- from 46 to 46.5% nickel,
- from 1.45 to 1.8% titanium,
- from 0 to 1% niobium,
- from 0.45 to 0.5% manganese,
- from 0.20 to 0.45% silicon,
- remainder iron.

3. Use of an alloy according to Claim 1, characterised by a titanium content of from 1.5 to 2% by weight and a total content of nickel in accordance with the formula:$\text{Ni(total) =} \text{(47.5} \frac{\text{(100 - Ni(Ni(Ni3Ti) - Ti(Ni3Ti))}}{\text{100}} \text{+Ni (Ni3Ti)) ±1 wt%}$ with the following meanings:
- Ni(Ni3Ti): nickel in the Ni3Ti phase (in wt%),
- Ti(Ni3Ti): titanium in the Ni3Ti phase (in wt%) = titanium content of the alloy, and
- Ni (total) : total content of nickel in the alloy, i.e. nickel in the Ni3Ti phase + Ni in the matrix (in wt%).

4. Use of an alloy according to Claim 1, characterised by a titanium content of from 1.5 to 2 wt% and a total content of nickel in accordance with the formula:$\text{Ni(total) =} \text{(45.5} \frac{\text{(100 - Ni(Ni(Ni3Ti) - Ti (Ni3Ti))}}{\text{100}} \text{+Ni(Ni3Ti)) ±1 wt%}$ with the following meanings:
- Ni(Ni3Ti): nickel in the Ni3Ti phase (in wt%),
- Ti(Ni3Ti): titanium in the Ni3Ti phase (in wt%) = titanium content of the alloy, and
- nickel (total): total content of nickel in the alloy, i.e. nickel in the Ni3Ti phase + nickel in the matrix (in wt%).

5. Use of an alloy according to Claim 1, 3 or 4,
**characterised in that** the alloy contains from 0.1 to 2% of manganese and from 0.1 to 2% of silicon as deoxidation additives.

6. Use of an alloy according to one of the preceding claims, **characterised in that** the alloy, after smelting, is subjected to a final annealing at from 1000 to 1200°C as well as a tempering at from 600 to 750°C for precipitation of the intermetallic gamma phase.

## Revendications

1. Utilisation d'un alliage magnétique doux nickel-fer pouvant être durci par précipitation par traitement thermique, comprenant des additifs en un ou en plusieurs des éléments choisis parmi le titane et le niobium et qui peut contenir les additifs habituels de désoxydation et les impuretés normales de fusion, pour des pièces de relais,
**caractérisée en ce que** pour obtenir une induction de saturation supérieure à 1,0 Tesla, tout en ayant de grandes duretés Vickers supérieures à 190 HV, on utilise un alliage ayant en pourcentage en poids :
- de 45 à 50,6 % de nickel,
- de 0,7 à 3 % de titane,
- 0 à 3 % de niobium,
- le reste étant du fer,
- avec la condition que la proportion de titane + niobium ensemble soit plus grande que 1 %.

2. Utilisation d'un alliage suivant la revendication 1, **caractérisée en ce que** l'alliage a la composition suivante :
- de 46 à 46,5 % de nickel,
- de 1,45 à 1,8 % de titane,
- 0 à 1 % de niobium,
- 0,45 à 0,5 % de manganèse
- 0,20 à 0,45 % de silicium
- le reste étant du fer.

3. Utilisation d'un alliage suivant la revendication 1, caractérisée par une teneur en titane de 1,5 à 2 % en poids et une teneur totale en nickel correspondant à la formule$\text{Ni(total) = (47,5 •} \frac{\text{(100 -} \text{Ni(Ni3Ti) - Ti(Ni3Ti)} \text{)}}{\text{100}} \text{+ Ni(Ni3Ti))±1%en poids}$ dans laquelle
- Ni(Ni3Ti) signifie le nickel de la phase Ni3Ti (en % en poids),
- Ti(Ni3Ti) signifie le titane de la phase Ni3Ti (en % en poids) = teneur en titane de l'alliage, et
- Ni(total) signifie la teneur totale de l'alliage en nickel, c'est-à-dire le nickel de la phase Ni3Ti + Ni de la matrice (en % en poids).

4. Utilisation d'un alliage selon la revendication 1, caractérisée par une teneur en titane de 1,5 à 2 % en poids et une teneur totale en nickel suivant la formule$\text{Ni(total) = (45,5•} \frac{\text{(100-} \text{Ni(NiTi)-Ti(Ni3Ti)} \text{)}}{\text{100}} \text{+ Ni(Ni3Ti))± 1% en poids}$ dans laquelle
- Ni(Ni3Ti) signifie le nickel de la phase Ni3Ti (en % en poids),
- Ti(Ni3Ti) signifie le titane de la phase Ni3Ti (en % en poids) = teneur en titane de l'alliage, et
- Ni(total) signifie la teneur totale de l'alliage en nickel, c'est-à-dire le nickel de la phase Ni3Ti + Ni de la matrice (en % en poids).

5. Utilisation d'un alliage selon les revendications 1, 3 ou 4, **caractérisée en ce que** l'alliage contient comme additif de désoxydation de 0,1 à 2 % de manganèse et de 0,1 à 2 % de silicium.

6. Utilisation d'un alliage suivant l'une des revendications précédentes, **caractérisé en ce que** l'alliage est soumis, après la fusion à un recuit final entre 1000 et 1200°C, ainsi qu'à un traitement de revenu en 600 à 750°C pour la précipitation de la phase gamma intermétallique.
